# EUROPÄISCHE PATENTSCHRIFT

(11) **EP 0 089 510 B1**
(45) Veröffentlichungstag und Bekanntmachung des Hinweises auf die Patenterteilung: **29.01.1986**
(21) Anmeldenummer: 83101813.0
(22) Anmeldetag: 24.02.1983
(51) Int. Cl.: B41N 1/08, C25D 11/04

(54) **Aluminiummaterial mit einer hydrophilen Oberflächenbeschichtung, ein Verfahren zu seiner Herstellung und seine Verwendung als Träger für Offsetdruckplatten**
Aluminium material with a hydrophilic surface layer, method for its production and its use as a base for offset printing plates
Matériau à base d'aluminium avec une couche superficielle hydrophile, un procédé pour sa préparation et son utilisation comme support pour des plaques d'impression lithographiques

(30) Priorität: 18.03.1982 US 359455
(43) Veröffentlichungstag der Anmeldung: 28.09.1983
(73) Patentinhaber: AMERICAN HOECHST CORPORATION, Somerville, N.J. 08876 (US)
(72) Erfinder: Walls, John E., Annandale New Jersey 08801 (US)
(74) Vertreter: Euler, Kurt Emil, Dr.

## Beschreibung

Die Erfindung betrifft ein platten-, folien- oder bandförmiges Material aus aufgerauhtem Aluminium oder einer seiner Legierungen mit einer hydrophilen Oberflächenbeschichtung auf der Basis von mindestens einer, mindestens eine ionogene Gruppe aufweisenden Verbindung. Ausserdem betrifft sie ein Verfahren zur Herstellung dieses Materials und dessen Verwendung bei der Herstellung von eine strahlungsempfindliche Schicht tragenden Offsetdruckplatten.

Bei der Herstellung von strahlungsempfindlich zu beschichtenden Offsetdruckplattenträgern aus Metall hat es in der Praxis oftmals als vorteilhaft erwiesen, die Oberfläche der Trägerplatte mit einer Substanz zu behandeln, die eine schützende und hydrophilierende Zwischenschicht bildet und so der fertigen Druckplatte günstige Eigenschaften verleiht. Nach dem Stand der Technik wird grundsätzlich so vorgegangen, dass die Oberfläche des Metallträgers vor dem Auftragen der strahlungsempfindliche Beschichtungsmasse, die dann nach dem Belichten und Entwickeln die Bildstellen der druckenden Fläche der Druckform ergibt, mit einer Beschichtung versehen wird, die einerseits den Träger (d.h. die späteren Nichtbildstellen der Druckform) hydrophiliert und andererseits sowohl mit dem Metallträger als auch mit den Bildstellen eine gute Wechselwirkung eingeht.

Aus den EP-A 0 048 909 und EP-A 0 050 216 [Stand der Technik gemäss Artikel 54(3) EPÜ] sind Verfahren zur anodischen Oxidation von platten-, folien- oder bandförmigem Material aus Aluminium oder seinen Legierungen bekannt, die in einem wässrigen, bevorzugt mehrbasische organische Säuren oder Ester von mehrbasischen anorganischen Säuren mit freie Säuregruppen enthaltenden Elektrolyten durchgeführt werden. Insbesondere sind die mehrbasischen organischen Säuren Polymere wie Polyvinylphosphonsäure, Polybenzolsulfonsäure oder Polyacrylsäure. Zu den Estern gehört beispielsweise Phytinsäure, zu monomeren mehrbasischen organischen Säuren Dodecyl-naphthalin-disulfonsäure oder Ethylendiamintetraessigsäure. Die Verfahrensprodukte finden bevorzugt Verwendung als Trägermaterial bei der Herstellung von eine strahlungsempfindliche Schicht tragenden Offsetdruckplatten.

Druckplatten-Trägermaterialien werden gemäss der DE-B 14 71 707 (= US-A 3 181 461) so hergestellt, dass anodisch erzeugte Aluminiumoxidschichten noch mit Füllstoffen wie Silikaten, Bichromaten, Oxalaten oder Farbstoffen in wässriger Lösung nachbehandelt werden. In der DE-C 16 21 478 (= US-A 4 153 461) wird für das gleiche Anwendungsgebiet Polyvinylphosphonsäure in wässriger Lösung eingesetzt. Eine elektrochemische Silikatisierung von bereits anodisch oxidierten Druckplattenträgern aus Aluminium unter anodischen Bedingungen wird in der DE-A 25 32 769 (= US-A 3 902 976) beschrieben.

Die vorher beschriebenen Verfahren sind auch bekannt für eine Behandlung von nicht anodisch oxidiertem Aluminium, für eine Silikatisierung aus der DE-C 907 147 (= US-A 2 714 066), für eine Polyvinylphosphonsäurebehandlung aus der DE-C 11 34 093 (= US-A 3 220 832) und für eine elektrochemische Silikatisierung aus der DE-C 2000227 (= US-A 3 658 662).

Ein chemisch aufgerauhter Aluminiumträger für Druckplatten wird gemäss der DE-B 11 18 009 (= US-A 2 922 715) zuerst thermisch mit einer wässrigen Natriumsilikatlösung behandelt und danach in einer wässrigen Citronen- oder Weinsäurelösung gehärtet.

Aus der US-A 3 030 210 ist eine hydrophile Schicht auf Aluminiumträgern von Druckplatten bekannt, die durch thermische Behandlung von Aluminium mit einer wässrigen Lösung eines Gehalts an a) Alkali- oder Erdalkaliphosphaten mit glasartiger Schichtstruktur, b) Alkalisilikaten und c) Alkali- oder Erdalkaliboraten, -phosphomolybdaten oder -silicomolybdaten erzeugt wird.

Das Aufbringen von Silikaten sowohl auf elektrochemischem als auch auf thermischem Wege ist ein Verfahren zur Herstellung von «keramikartigen», nicht-porösen, hydrophilen Schichten auf Aluminium, das insbesondere für vom Verbraucher strahlungsempfindlich zu beschichtende Trägermaterialien und in geringerem Masse für grosstechnisch strahlungsempfindlich vorbeschichtete Offsetdruckplatten geeignet ist. Die deutlichsten Vorteile beim Silikatisierungsverfahren sind das rasche Freilaufen der Druckformen aufgrund der «keramikartigen» Beschaffenheit ihrer Oberfläche und die Lagerbeständigkeit über längere Zeiträume ohne Verlust an Hydrophilie vor dem Aufbringen der strahlungsempfindlichen Beschichtung. Wegen der alkalischen Natur des verwendeten Natriumsilikats können jedoch bei bereits strahlungsempfindlich vorbeschichteten Platten Lagerprobleme auftreten, dies gilt auch dann, wenn diese vor dem Aufbringen einer strahlungsempfindlichen Beschichtung gut abgespült werden. Aber auch das Spülen ist ein kritischer Punkt, insbesondere nach der thermischen Silikatisierung, da dabei grosse Mengen an Wasser benötigt werden. Die elektrochemische Silikatisierung ist etwas weniger problematisch, da bei diesem Verfahren schwachsauer gespült werden kann. Grundsätzlich darf die Natriumsilikat-Lösung selbst nicht sauer gestellt werden, weil sich dabei sonst ein unlöslicher Kieselsäure-Niederschlag bilden würde.

Behandlungen mit organischen Säuren wie Polyvinylphosphonsäure haben den Vorteil, dass sie eine saure Oberfläche erzeugen, die insbesondere mit Diazoniumverbindungen enthaltenden negativ-arbeitenden strahlungsempfindlichen Schichten gut verträglich ist. Sowohl thermische als auch elektrochemische Verfahren bewirken eine bessere Haftung zwischen der aufgerauhten Aluminiumoberfläche und der aufgetragenen strahlungsempfindlichen Schicht und führen so zu einem besseren Druckverhalten. Diese vorteilhafte Wirkung der organischen Säure liegt möglicherweise daran, dass sie eine chemische Wechselwirkung mit dem Aluminium und mit den Molekülen der strahlungsempfindlichen Beschichtung eingehen, und zwar - mit einer gewissen Wahrscheinlichkeit - durch kovalente Bindung im erstgenannten und ionische Bindung im letztgenannten Fall, wodurch sich auch ausgezeichnet lagerfähige strahlungsempfindlich vorbeschichtete Druckplatten ergeben. Jedoch weisen die mit diesen Säuren hydrophilierten Oberflächen auch einige Nachteile auf. Dazu zählen beispielsweise, dass die vorbereitete Oberfläche zwischen dem Zeitpunkt der Herstellung und dem Zeitpunkt der strahlungsempfindlichen Beschichtung nicht zu lange lagern darf, dass die Hydrophilie manchmal nicht so gut wie bei silikatisierten Platten ist und dass die Druckformen nicht immer die Fähigkeit besitzen, sauber freizulaufen und in den Nichtbildstellen auch sauber zu bleiben, insbesondere wenn die Druckmaschine während des Druckvorgangs über einen längeren Zeitraum abgeschaltet wird.

Aufgabe der Erfindung ist es, ein Material und ein Verfahren vorzuschlagen, mit deren Hilfe die genannten Vorteile der Behandlungen sowohl mit organischen Säuren als auch mit «keramikartige» Schichten .bildenden Verbindungen im wesentlichen erreicht und die nach einer getrennten Behandlung mit diesen Varianten auftretenden unerwünschten Eigenschaften weitestgehend unterdrückt werden.

Die Erfindung geht aus von dem bekannten platten-, folien- oder bandförmigen Material aus chemisch, mechanisch und/oder elektrochemisch aufgerauhtem und gegebenenfalls anodisch oxidiertem Aluminium oder einer seiner Legierungen mit einer ein-oder beidseitig aufgebrachten hydrophilen Oberflächenbeschichtung auf der Basis von mindestens einer, mindestens eine ionogene funktionelle Gruppe aufweisenden chemischen Verbindung. Das erfindungsgemässe Material ist dann dadurch gekennzeichnet, dass die hydrophile Oberflächenbeschichtung ein Gemisch aus
a) mindestens einem Salz mit einem Silikat-, Fluoroborat-, Tetraborat- oder Pentaborat-Anion und einem einwertigen Kation, und
b) mindestens einem in wässriger Lösung alkalisch reagierenden Alkali- oder Ammoniumsalz einer Sulfon-, Phosphon- oder mindestens dreibasischen Carbonsäure oder eines noch mindestens eine saure funktionelle Gruppe aufweisenden Phosphorsäureesters, das in wässriger Lösung mit dem Salz aus a) keinen unlöslichen Niederschlag bildet,

enthält und gegebenenfalls noch einem sauren Nachspülschritt unterzogen wird.

In einer bevorzugten Ausführungsform werden die Salze nach b) aus wässrigen Lösungen der Säuren oder sauren Ester durch Titration mit einer wässrigen Alkali- oder Ammoniumhydroxidlösung bis zum Erreichen eines alkalischen pH-Werts hergestellt.

Die auf das Material aufgebrachte Beschichtung kann beispielsweise als korrosionsbeständige Oberfläche, als Dielektrikum, als Sperrschicht oder insbesondere als hydrophilierende Zwischenschicht bei der Herstellung von Offsetdruckplatten aus einem Träger und einer strahlungsempfindlichen Beschichtung dienen. Es hat sich gezeigt, dass die Behandlung von mindestens einer Oberfläche eines Aluminiummaterials der oben beschriebenen Art mit dem eine «keramikartige» Schicht bildenden Gemisch nach dieser Erfindung der Oberfläche günstige Eigenschaften verleiht, die sie in ihrer Gesamtstruktur insbesondere für die Anwendung als Träger von Offsetdruckplatten, aber auch als ein Teil von Kondensatoren geeignet machen.

Bei der Herstellung des erfindungsgemässen Materials wird von Aluminium oder seinen Legierungen ausgegangen, wozu beispielsweise solche mit einem Gehalt von mehr als 98, 5% an AI und Anteilen an Si, Fe, Ti, Cu und Zn zählen. Die Materialien werden noch mechanisch (z.B. durch Bürsten und/oder mit Schleifmittelbehandlungen), chemisch (z.B. durch Ätzmittel) und/oder elektrochemisch (z.B. durch Wechselstrombehandlung in wässrigen Säure- oder Salzlösungen) aufgerauht. Dieser Aufrauhstufe kann sich auch noch eine anodische Oxidation anschliessen, um beispielsweise die Abriebs- und die Haftungseigenschaften der Oberfläche zu verbessern.

Das Verfahren zur Herstellung des erfindungsgemässen Materials verläuft so, dass zur Oberflächenbeschichtung
a) eine alkalisch reagierende wässrige Lösung aus mindestens einem Alkali- oder Ammoniumsalz einer Sulfon-, Phosphon- oder mindestens dreibasischen Carbonsäure oder eines noch mindestens eine saure funktionelle Gruppe aufweisenden Phosphonsäureesters hergestellt,
b) zu dieser Lösung mindestens ein Salz mit einem Silikat-, Fluoroborat-, Tetraborat- oder Pentaborat-Anion und einem einwertigen Kation, gegebenenfalls in wässriger Lösung, ohne Bildung eines unlöslichen Niederschlags zugemischt,
c) die Lösung enthaltend das Gemisch aus c) und d) mit mindestens einer Oberfläche des Materials aus Aluminium oder einer seiner Legierungen in Wechselwirkung gebracht und gegebenenfalls
d) die Oberflächenbeschichtung noch mit einer sauren wässrigen Lösung gespült wird.

Zu den erfindungsgemäss geeigneten Säuren oder sauren Estern zählen bevorzugt die polymeren Verbindungen wie Polyvinylphosphonsäure, Polyvinylsulfonsäure, hydrolysierte Copolymere aus Methylvinylether und Maleinsäureanhydrid, Polybenzolphosphonsäure (Kondensationsprodukt aus Benzolphosphonsäure und Formaldehyd), Polystyrolsulfonsäure, Poly-diisopropyl-benzolsulfonsäure (Kondensationsprodukt aus Diisopropyl-benzolsulfonsäure und Formaldehyd), Polyacrylsäure oder Polymethacrylsäure, aber auch monomere Verbindungen wie Phytinsäure, 2-Ethylhexanphosphonsäure, Mellithsäure oder Pyromellithsäure.

Diese werden in wässriger Lösung mit einer wässrigen Lösung eines Alkali- oder Ammoniumhydroxids bis zu einem pH-Wert im Alkalischen titriert; zu geeigneten Hydroxiden zählen Kalium-, Lithium-, Natrium- und Ammoniumhydroxid. Es wird vorzugsweise so lange titriert, bis ein pH-Wert von mindestens 8,0 , insbesondere von etwa 8,0 bis 10,5, erreicht ist. Ferner ist wichtig, dass die Säure so ausgewählt und die Titration bis auf einen solchenpH-Wert geführt wird, dass das Titrationsprodukt als wässrige Lösung anfällt und sich kein Niederschlag bildet, wenn dieses Produkt mit den in der Beschichtungslösung zu verwendenden Silikaten und/oder Boraten versetzt wird.

Dem Titrationsprodukt werden anschliessend damit verträgliche Silikate und Borate zugemischt, so dass sich eine wässrige Lösung ergibt. Die Silikate können dabei Natrium-, Kalium- und Lithiumsalze sein, die am besten geeignet sind, wenn sie ein Verhältnis SiO_{z} : Na₂0 von mindestens 1 : 1, insbesondere von mindestens 2 : 1 und bevorzugt von mindestens 2,5: 1, aufweisen. Für Offsetdruckplattenträger sind Natriumsilikat, Natriumfluoroborat und Natriummetaborat am zweckmässigsten. Will man lediglich eine verbesserte Korrosionsbeständigkeit erreichen, so sind weitere geeignete Verbindungen Ammoniumpentaborat, Kalium- und Natriumtetraborat. Im allgemeinen werden bei den Boraten Natrium-, Lithium-, Kalium- und Ammoniumtetra-und -pentaborate bevorzugt.

In einer bevorzugten Ausführungsform der Erfindung ist die Ausgangsbasis für die Komponente b) bzw. a) eine wässrige Lösung der Säure oder des sauren Esters einer Konzentration von 1 bis 80 g/I, insbesondere von 5 bis 40 g/I und bevorzugt von 10 bis 20 g/I. Die Lösung der Säure oder des sauren Esters wird mit einer wässrigen Alkali- oder Ammoniumhydroxidlösung auf einen pH-Wert im Alkalischen, bevorzugt auf einen pH-Wert von 8,0 bis 10,5 titriert. Diesem Titrationsprodukt wird anschliessend das Silikat oder Borat im Anteil von 5 bis 120 g/I, insbesondere von 15 bis 80 g/I und bevorzugt von 40 bis 70 g/I beigemischt. Beispielsweise wird eine wässrige Polyvinylphosphonsäure-Lösung in einer Konzentration von 10 g/I mit einer wässrigen Ammoniumhydroxid- Lösung auf einen pH-Wert von 9,5 titriert und mit 70 g/I an festem Natriumsilikat versetzt, bei dem das Verhältnis SiO_{z} : Na₂0 etwa 2,5 : 1 beträgt.

Mitderso hergestellten Beschichtungslösung wird dann das oben beschriebene Aluminiummaterial kontinuierlich in einer Bandanlage oderdiskontinuierlich behandelt. Diese Behandlung kann auf chemischem (d.h. nicht-elektrochemischem) oder elektrochemischem Wege erfolgen, wobei die elektrochemische Behandlung die bevorzugte Oberfläche ergibt. Wird ein chemisches Beschichtungsverfahren gewählt, so kann die Aluminiumplatte entweder mit der Beschichtungslösung besprüht oder in diese eingetaucht werden, während die Lösung auf einer Temperatur von 60 bis 100°C, insbesondere von 75 bis 100°C und bevorzugt von 85 bis 100°C, gehalten wird. Die Behandlung soll mindestens 20 sec dauern, bei einer Behandlungsdauer über 60 sec hinaus wird keine wesentliche weitere Verbesserung der Oberfläche mehr festgestellt.

Beim elektrochemischen Auftragsverfahren wird das Aluminium als Anode in ein Bad aus der Beschichtungslösung eingetaucht. Die Temperatur der Lösung wird über deren Erstarrungspunkt gehalten und beträgt im allgemeinen 5 bis 90°C, insbesondere 10 bis 60°C und bevorzugt 20 bis 40°C. Die Kathode aus beispielsweise Blei wird so in die Lösung eingetaucht, dass sie einen Abstand von 2 bis 75 cm zur Anode hat. Der Abstand Kathode/Anode beträgt insbesondere 5 bis 25 cm, bevorzugt 10 bis 15 cm. Es wird Gleichstrom oder pulsierender Strom angelegt, der eine Spannung von 1 bis 120 V oder höher haben kann, solange es nicht zur Lichtbogenbildung kommt. Vorzugsweise liegt die Spannung bei 10 bis 90 V, insbesondere bei 20 bis 30 V; die Stromdichte liegt im allgemeinen zwischen 3 und 30 A/ dm². Die beste Oberfläche erhält man, wenn sauer, d.h. mit verdünnter wässriger Lösung einer Säure wie Phosphorsäure oder Schwefelsäure nachgespült wird, um auf diese Weise aus den Salzen wieder die Säureform zu bilden. Doch auch ohne diese Umwandlung, d.h. durch Spülung mit Wasser allein, erfüllt die Oberfläche ihren Zweck.

Bei der Herstellung von Offsetdruckplatten wird die so hydrophilierte und mit einer Zwischenschicht versehene Aluminiumoberfläche mit einer für den Offsetdruck geeigneten strahlungsempfindlichen Masse ein- oder beidseitig beschichtet. Die Druckplatte wird durch eine photographische Vorlage bestrahlt, entwickelt und als Druckform auf einer Druckmaschine zur Herstellung zahlreicher Drucke von einer Vorlage eingesetzt. Für die praktische Durchführung dieser Erfindung können mit gutem Erfolg die üblichen strahlungsempfindlichen Reproduktionsschichten verwendet werden, die sich für Offsetdruckzwecke eignen und bei Bestrahlung mit aktinischem Licht und UV-Licht oder anderen Bestrahlungsquellen reagieren. Das können negativ- oder positiv-arbeitende Reproduktionsschichten sein, wobei negativ-arbeitende strahlungsempfindliche Schichten, beispielsweise Diazoniumsalze und photopolymerisierbare Verbindungen, und positiv-arbeitende strahlungsempfindliche Schichten, beispielsweise aromatische o-Chinondiazidverbindungen wie die o-Benzochinondiazide und o-Naphthochinondiazide, enthalten. Die strahlungsempfindliche Reproduktionsschicht kann ferner harzartige Bindemittel wie Polyvinylformal-Harze oder Phenol/Kresol-Formaldehyd-Harze enthalten. Weitere Bestandteile können die dem Fachmann bekannten Tenside, UV-Absorber, Farbstoffe und Füllmittel sein.

Es hat sich gezeigt, dass die nach dieser Erfindung herstellbaren Trägermaterialien auf dem Offsetdruckplatten-Anwendungsgebiet im Hinblick auf das trockene und nasse Einfärben, die Bildhaftung, die Lagerbeständigkeit der noch nicht strahlungsempfindlich beschichteten Oberfläche, den Kontaktwinkel eines auf die Oberfläche aufgebrachten Flüssigkeitstropfens und die Beständigkeit gegenüber SnC1₂ eine wesentliche Verbesserung im Vergleich zu einer Oberfläche aufweisen, die mit den jeweils allein eingesetzten Einzelkomponenten hergestellt werden.

In der vorstehenden Beschreibung und den nachfolgenden Beispielen bedeuten %-Angaben, wenn nichts anderes bemerkt wird, immer Gew.-%. Gew.-Teile stehen zu Vol.-Teilen im Verhältnis von g zu cm3.ln übrigen werden u.a. folgende Methoden zur Parameterbestimmung in den Beispielen angewandt:
Die Prüfung der Hydrophilie der erfindungsgemäss hergestellten Trägermaterialien wird anhand von Randwinkelmessungen gegenüber einem aufgesetzten Wassertropfen durchgeführt, dabei wird der Winkel bestimmt zwischen derTrägeroberfläche und einer durch den Berührungspunkt des Tropfens gelegten Tangente, er liegt im allgemeinen zwischen 0 und 90°. Die Benetzung ist umso besser, je kleiner der Winkel ist.

### SnC1₂-Test

### (nach US-A 3 902 976, Spalte 5, Zeilen 35 bis 48):

Als Mass für die Alkaliresistenz und Dichte einer Schicht auf Aluminium gilt die Auflösegeschwindigkeit der Schicht in sec in einer gesättigten wässrigen SnC1₂-Lösung. Die Schicht ist umso alkalibeständiger je länger sie zur Auflösung braucht. Die Schichtdicken sollten in etwa vergleichbar sein, da sie natürlich auch einen Parameter für die Auflösungsgeschwindigkeit darstellen. Man bringt einen Tropfen einer Lösung aus einer gesättigten wässrigen SnC1₂-Lösung auf die zu untersuchende Oberfläche und bestimmt die Zeitspanne bis zum Auftreten von metallischem Zinn, was an einer Dunkelfärbung zu erkennen ist.

Das Schichtgewicht der erfindungsgemäss erzeugten Zwischenschicht kann quantitativ durch Entschichten in einer wässrigen Chromsäure/Phosphorsäure-Standardlösung (1,95% Cr0₃, 3,41 % H₃P0₄ - 85%ig) bei ca. 82°C in 15 min ermittelt werden.

### Vergleichsbeispiel V1

Mehrere Platten der Aluminiumlegierung «3003» werden mit einem handelsüblichen alkalischen Entfettungsmittel behandelt und dann in einer 1,0 n wässrigen NaOH-Lösung bei Raumtemperatur während 20 sec angeätzt. Die so vorbereitete Aluminiumplatte wird gründlich mit Wasser abgespült und sofort in eine elektrisch isolierte Wanne mit einem Gehalt an einer 1 %igen wässrigen Lösung von Polyvinylphosphonsäure (PVPS) eingetaucht. Zu beiden Seiten des Aluminiums wird je eine Bleielektrode mit den gleichen Abmessungen wie die Aluminiumplatte angeordnet, wobei jede dieser Elektroden einen Abstand von 10 cm vom Aluminium hat. Es wird Gleichstrom angelegt, und es werden das Aluminium als Anode und die Bleielektroden als Kathoden geschaltet, die Badtemperatur wird auf 25°C gehalten, und beim Einschalten des Stroms beträgt die Gleichspannung 30 V. Mit 1280 Coulomb wird eine Beschichtung eines Schichtgewichts von 350 mg/m² erzeugt. Die Platte wird gut abgespült und trockengetupft. Bei der so hergestellten Oberfläche benötigt das SnCi_{z} 101 sec bis es die elektrochemisch erzeugte Oberflächenbeschichtung vollständig durchwandert hat. Zur Ermittlung des hydrophilen Verhaltens wird die Platte trocken eingefärbt, wonach sich die Druckfarbe durch leichtes Abspülen mit Wasser ohne weiteres wieder von der Oberfläche entfernen lässt. In gleicher Weise hergestellte Platten werden bei Raumtemperatur gealtert, und nach 7 Tagen wird eine dieser Platten trocken eingefärbt, wonach sich die Druckfarbe erneut abnehmen lässt. Nach 10 Tagen Alterung ist es dagegen schwieriger, die Farbe zu entfernen, und nach 14 Tagen lässt sich die Druckfarbe überhaupt nicht mehr ablösen.

Eine der nicht-gealterten Platten wird mit einer negativ-arbeitenden strahlungsempfindlichen Lösung beschichtet, die ein Pigment, etwa 7,5 Gew.-Teile eines Polyvinylformal-Harzes und etwa 2,5 Gew.-Teile eines Polykondensationsprodukts aus 3-Methoxy-diphenylamin-4-diazoniumsalz und 4,4'--Bismethoxy-methyl-diphenylether, ausgefällt als Mesitylensulfonat, in etwa 90 Vol.-Teilen eines Lösemittelgemisches aus Ethylenglykolmonomethylether/Essigsäurebutylester enthält. Nach dem Trocknen und Belichten durch eine Vorlage wird mit einem wässrigalkoholischen Entwickler behandelt. Von der Druckform lassen sich auf einer Bogendruckmaschine 70.000 einwandfreie Drucke herstellen. Während des Betriebs der Druckmaschine wird mehrmals die Feuchtwasserzufuhr unterbrochen, so dass die Druckfarbe vollflächig auf die Platte aufgerollt wird. Die Feuchtwalze wird dann wieder angestellt und beobachtet, wie rasch und vollständig die Druckfarbe vom Plattenhintergrund verschwindet. Beim ersten Versuch lässt sich die Farbe gut entfernen, beim zweiten Versuch dauert dieser Vorgang länger, ist jedoch erfolgreich. Beim dritten Versuch tont die Platte, und es kann kein einwandfreier Druck mehr hergestellt werden. Um mit guter Qualität weiterdrucken zu können, muss der Hintergrund dann zuerst mit einer Reinigungsflüssigkeit gesäubert werden. Eine weitere Plattenprobe wird 48 Stunden nach der Herstellung der Oberflächenbeschichtung mit der strahlungsempfindlichen Beschichtung versehen. Die Platte wird in einzelne Teilproben aufgeteilt, die alle bei 100°C gealtert werden, wobei alle 30 min Muster entnommen und ausgewertet werden. Bis zu einer Alterungsdauer von etwa 4,5 h erweist sich dieses Verfahrensprodukt noch als brauchbar.

### Beispiele 1 bis 9 und Vergleichsbeispiele V2 bis V5

Die folgenden Beispiele und Vergleichsbeispiele, in denen die im Vergleichsbeispiel V 1 und der Beschreibung angegeben Prüfmethoden angewendet werden, veranschaulichen die erfindungsgemässen Verfahrensvarianten und vergleichen die dabei erzielten Ergebnisse mit den Ergebnissen bei bekannten Verfahren (Vergleichsversuche). Vergleichsbeispiel V2 wird nach den Angaben des Vergleichsbeispiels V1 durchgeführt, es wird jedoch anstelle einer elektrochemischen Behandlung eine Tauchbehandlung in einer wässrigen PVPS-Lösung durchgeführt. Vergleichsbeispiel V3 wird nach den Angaben des Vergleichsbeispiels V2 durchgeführt, es wird jedoch eine wässrige Natriumsilikatlösung eingesetzt. Vergleichsbeispiel V4 wird nach den Angaben des Vergleichsbeispiels V1 durchgeführt, es wird jedoch eine wässrige Natriumsilikatlösung eingesetzt. Vergleichsbeispiel V5 wird nach den Angaben des Vergleichsbeispiels V1 1 durchgeführt, es wird jedoch eine wässrige Lösung aus dem Titrationsprodukt von PVPS und Ammoniumhydroxid verwendet. Die Beispiele 1, 3, 4, 7 und 9 werden nach den Angaben des Vergleichsbeispiels V1 1 durchgeführt, es wird jedoch als Elektrolyt jeweils eine Lösung mit einem Gehalt gemäss der Erfindung eingesetzt (siehe Tabelle). Die Beispiele 2 und 5 werden nach den Angaben des Vergleichsbeispiels V2 durchgeführt, es wird jedoch im Tauchbad jeweils eine Lösung mit einem Gehalt gemäss der Erfindung eingesetzt (siehe Tabelle). Das Beispiel 6 wird nach den Angaben des Vergleichsbeispiels V1 durchgeführt, es wird jedoch mit einer Temperatur unterhalb des erfindungsgemäss beanspruchten Bereichs gearbeitet. Das Beispiel 8 wird nach den Angaben des Beispiels 5 durchgeführt, die Oberfläche wird aber elektrochemisch behandelt.

In den Vergleichsbeispielen V1 und V2 hat die beschichtete Platte eine gute Auflagenhöhe und ein gutes Alterungsverhalten; in diesen Vergleichsbeispielen ist nur Polyvinylphosphonsäure in der hydrophilierenden Behandlungslösung enthalten. Platten mit gutem Alterungsverhalten des noch nicht strahlungsempfindlich beschichteten Trägers und gutem Verhalten bei dem in regelmässigen Abständen wiederholten Tonungstest, was auf eine hohe Hydrophilie des Trägers hinweist, sind in den Vergleichsbeispielen V3 und V4 zu finden, in denen eine wässrige Natriumsilikatlösung verwendet wird. Als Indiz dafür, dass die Veränderung des pH-Werts nicht der entscheidende Parameter im erfindungsgemässen Verfahren ist, werden die Bedingungen des Vergleichsbeispiels V1 im Vergleichsbeispiel V5 nachgestellt, der pH-Wert wird jedoch mit einer wässrigen Ammoniumhydroxid-Lösung auf 9,5 eingestellt. Die so hergestellte Oberfläche ist für das Anwendungsgebiet Offsetdruck nicht brauchbar. Im Beispiel 7 wird eine erfindungsgemässe Lösung für das elektrochemische Verfahren verwendet, so dass ein unmittelbarer Vergleich mit den Vergleichsbeispielen V1 und V4 möglich ist. Dabei zeigt sich, dass alle für das Gebiet des Offsetdrucks relevanten Ergebnisse des Beispiels 7 besser als im Vergleich sind. Die Verwendung dieser Lösung in einem thermischen Tauchbad, wie im Beispiel 5 durchgeführt, bringt eine Verbesserung gegenüber den Vergleichsbeispielen V2 und V3. In den Beispielen 5 bis 8 wird eine Lösung gleichartigen Gehalts bei unterschiedlichen Temperaturen angewendet, um die Bedeutung höherer Temperaturen für das Tauchverfahren und niedrigerer Temperaturen für die elektrochemische Verfahrensvariante nachzuweisen. Obwohl die Ergebnisse dieser Versuche insgesamt annehmbar bis gut sind, ist die elektrochemische Verfahrensvariante deutlich besser, wenn sie bei niedrigeren Temperaturen durchgeführt wird, während das Tauchverfahren bei höheren Temperaturen bessere Ergebnisse liefert. Die Beispiele 1 bis 4 und 9 veranschaulichen weitere Ausführungsvarianten der Erfindung, bei denen entweder elektrochemisch oder im Tauchverfahren gearbeitet wird.

## Patentansprüche

1. Platten-, folien- oder bandförmiges Material aus chemisch, mechanisch und/oder elektrochemisch aufgerauhtem Aluminium oder seiner Legierungen mit einer ein- oder beidseitig aufgebrachten hydrophilen Oberflächenbeschichtung auf der Basis von mindestens einer, mindestens eine ionogene funktionelle Gruppe aufweisenden chemischen Verbindung, dadurch gekennzeichnet, dass die hydrophile Oberflächenbeschichtung ein Gemisch aus
a) mindestens einem Salz mit einem Silikat-, Fluoroborat-, Tetraborat- oder Pentaborat-Anion und einem einwertigen Kation, und
b) mindestens einem in wässriger Lösung alkalisch reagierenden Alkali- oder Ammoniumsalz einer Sulfon-, Phosphon- oder mindestens dreibasischen Carbonsäure oder eines noch mindestens eine saure funktionelle Gruppe aufweisenden Phosphorsäureesters, das in wässriger Lösung mit dem Salz aus a) keinen unlöslichen Niederschlag bildet,
enthält.

2. Material nach Anspruch 1, dadurch gekennzeichnet, dass es anodisch oxidiert ist.

3. Material nach einem der Ansprüche 1 oder 2, dadurch gekennzeichnet, dass es einem sauren Nachspülschritt unterzogen ist.

4. Material nach einem der Ansprüche 1 bis 3, dadurch gekennzeichnet, dass die Salze nach b) aus wässrigen Lösungen der Säuren oder sauren Ester durch Titration mit einer wässrigen Alkali- oder Ammoniumhydroxidlösung bis zum Erreichen eines alkalischen pH-Werts hergestellt werden.

5. Material nach Anspruch 4, dadurch gekennzeichnet, dass die wässrigen Lösungen 1 bis 80 g/I an Säuren oder sauren Estern enthalten und der pH-Wert bei 8,0 bis 10,5 liegt.

6. Material nach einem der Ansprüche 1 bis 5, dadurch gekennzeichnet, dass die Salze nach b) Natrium-, Lithium-, Kalium- oder Ammoniumsalze der polymeren Verbindungen Polyvinylphosphonsäure, Polyvinylsulfonsäure, hydrolysiertes Copolymer aus Methylenvinylether und Maleinsäureanhydrid, Polybenzolphosphonsäure, Polystyrolsulfonsäure, Poly-diisopropylbenzolsulfonsäure, Polyacrylsäure oder Polymethacrylsäure sind.

7. Material nach einem der Ansprüche 1 bis 5, dadurch gekennzeichnet, dass die Salze nach b) Natrium-, Lithium-, Kalium- oder Ammoniumsalze der monomeren Verbindungen Phytinsäure, 2-Ethyl--hexanphosphonsäure, Mellithsäure oder Pyromellithsäure sind.

8. Material nach einem der Ansprüche 1 bis 7, dadurch gekennzeichnet, dass die Salze nach a) Natrium-, Kalium- oder Lithiumsilikate, Ammoniumpentaborat, Kaliumtetraborat oder Natriumfluoroborat sind.

9. Verfahren zur Herstellung eines Materials nach einem der Ansprüche 1 bis 8, dadurch gekennzeichnet, dass zur Oberflächenbeschichtung
a) eine alkalisch reagierende wässrige Lösung aus mindestens einem Alkali- oder Ammoniumsalz einer Sulfon-, Phosphon- oder mindestens dreibasischen Carbonsäure oder eines noch mindestens eine saure funktionelle Gruppe aufweisenden Phosphonsäureesters hergestellt,
b) zu dieser Lösung mindestens ein Salz mit einem Silikat-, Fluoroborat-, Tetraborat- oder Pentaborat-Anion und einem einwertigen Kation ohne Bildung eines unlöslichen Niederschlags zugemischt,
c) die Lösung enthaltend das Gemisch aus a) und b) mit mindestens einer Oberfläche des Materials aus Aluminium oder einer seiner Legierungen in Wechselwirkung gebracht wird.

10. Verfahren nach Anspruch 9, dadurch gekennzeichnet, dass das Salz gemäss Schritt b) in wässriger Lösung zugemischt wird.

11. Verfahren nach einem der Ansprüche 9 oder 10, dadurch gekennzeichnet, dass die Oberflächenbeschichtung zusätzlich noch mit einer sauren wässrigen Lösung gespült wird.

12. Verfahren nach einem der Ansprüche 10 bis 11, dadurch gekennzeichnet, dass die Salze nach b) in wässriger Lösung eines Gehalts von 5 bis 120 g/I eingesetzt werden.

13. Verfahren nach einem der Ansprüche 9 bis 12, dadurch gekennzeichnet, dass die Stufe c) während mindestens 20 sec bei einer Temperatur von 60 bis 100°C durch Tauchen durchgeführt wird.

14. Verfahren nach einem der Ansprüche 9 bis 12, dadurch gekennzeichnet, dass die Stufe c) während mindestens 5 sec bei einer Temperatur von 5 bis 90°C elektrochemisch durchgeführt wird.

15. Verfahren nach Anspruch 14, dadurch gekennzeichnet, dass ein Gleichstrom einer Stromdichte von 3 bis 30 A/dm² eingesetzt wird.

16. Verwendung des Materials nach einem der Ansprüche 1 bis 8 als Trägermaterial bei der Herstellung von eine strahlungsempfindliche Schicht tragenden Offsetdruckplatten.

## Claims

1. A material in the form of a sheet, a foil or a strip of aluminium or an alloy thereof, which has been chemically, mechanically and/or electrochemically roughened and has a hydrophilic surface coating applied to at least one surface thereof, which is based on at least one chemical compound containing at least one ionic functional group, wherein the hydrophilic surface coating comprises a mixture of
a) at least one salt having a silicate, fluoroborate, tetraborate or pentaborate anion and a monovalent cation and
b) at least one alkali metal salt or ammonium salt of a sulfonic, phosphonic or tribasic or higher functionality carboxylic acid or of a phosphoric acid ester still carrying at least one acid functional group, which gives an alkaline reaction in an aqueous solution and does not form an insoluble precipitate with the salt of part a) in an aqueous solution.

2. A material according to claim 1, which is anodically oxidized.

3. A material according to any of claims 1 or 2, which is subjected to an additional rinsing step.

4. A material as claimed in any of claims 1 to 3, wherein the salts of part b) are obtained from aqueous solutions of the acids or acid esters by titrating said solutions with an aqueous solution of an alkali metal hydroxide or ammonium hydroxide until an alkaline pH is attained.

5. A material as claimed in claim 4, wherein the aqueous solutions contain from 1 to 80 g/I of acid or acid esters and have a pH ranging from 8.0 to 10.5.

6. A material according to any of claims 1 to 5, wherein the salts of part b) are sodium, lithium, potassium or ammonium salts of the polymeric compounds polyvinyl phosphonic acid, polyvinyl sulfonic acid, hydrolized methyl vinyl ether/maleic anhydride copolymer, polybenzene phosphonic acid, polystyrene sulfonic acid, polydiisopropylbenzene sulfonic acid, polyacrylic acid or polymethacrylic acid.

7. A material according to any of claims 1 to 5, wherein the salts of part b) are sodium, lithium, potassium or ammonium salts of the monomeric compounds phytic, 2-ethyl hexane phosphonic acid, mellitic acid and pyromellitic acid.

8. A material according to any of claims 1 to 7, wherein the salts of part a) are sodium, potassium or lithium silicates, ammonium pentaborate, potassium tetraborate or sodium fluoroborate.

9. A process for the manufacture of a material according to any of claims 1 to 8, wherein the surface coating treatment comprises the steps of
a) preparing an aqueous solution which gives an alkaline reaction and comprises at least one alkali metal salt or ammonium salt of a sulfonic, phosphonic or tribasic or higher functionality carboxylic acid or of a phosphoric acid ester which still carries at least one acid functional group,
b) admixing the solution of part a) with at least one salt having a silicate, fluoroborate, tetraborate or pentaborate anion and a monovalent cation, without thereby forming an insoluble precipitate,
c) causing the solution comprising the mixture of parts a) and b) to interact with at least one surface of the material of aluminium or an alloy thereof.

10. A process according to claim 9, wherein the salt of part b) is admixed in the form of an aqueous solution.

11. A process according to any of claims 9 or 10, wherein the surface coating is additionally rinsed with an acid aqueous solution.

12. A process according to any of claims 10 to 11, wherein the salts of part b) are used in the form of an aqueous solution containing from 5 to 120 g/I of said salts.

13. A process according to any of claims 9 to 12, wherein step c) comprises an immersion treatment for at least 20 seconds at a temperature ranging from 60 to 100°C.

14. A process according to any of claims 9 to 12, wherein step c) comprises an electrochemical treatment for at least 5 seconds at a temperature ranging from 5 to 90°C.

15. A process according to claim 14, wherein a direct current at a current density from 3 to 30 A/dm² is used.

16. Use of the material as claimed in any of claims 1 to 8 as a support material in the manufacture of offset printing plates which carry a radiation-sensitive coating.

## Revendications

1. Matériau en forme de plaques, de feuilles ou de rubans, en aluminium ou en un de ses alliages, grainé chimiquement, mécaniquement et/ou électrochimi- quement, avec un revêtement superficiel hydrophile appliqué sur une face ou sur les deux à base d'au moins un composé chimique présentant au moins un groupement fonctionnel ionogène, caractérisé par le fait que le revêtement superficiel hydrophile contient un mélange
a) d'au moins un sel avec un anions silicate, fluoroborate, tétraborate ou pentaborate et un cation monovalent, et
b) d'au moins un sel alcalin ou d'ammonium, à réaction alcaline en solution aqueuse, d'un acide sulfonique, phosphonique ou carboxylique au moins tribasique, ou d'un ester d'acide phosphorique présentant encore au moins un groupement fonctionnel acide, qui ne forme aucun dépôt insoluble avec le sel de a) en solution aqueuse.

2. Matériau selon la revendication 1, caractérisé par le fait qu'il est oxydé par voie anodique.

3. Matériau selon l'une des revendications 1 ou 2, caractérisé par le fait qu'il est soumis à un stade de rinçage ultérieur acide.

4. Matériau selon l'une des revendications 1 à 3, caractérisé par le fait que les sels suivant b) sont préparés à partir de solutions aqueuses des acides ou des esters acides par titrage avec une solution aqueuse d'hydroxyde d'ammonium ou d'hydroxyde alcalin jusquà l'obtention d'un pH alcalin.

5. Matériau selon la revendication 4, caractérisé par le fait que les solutions aqueuses contennent 1 à 80 g/I d'acides ou d'esters acides et que le pH a une valeur de 8,0 à 10,5.

6. Matériau selon l'une des revendications 1 à 5, caractérisé par le fait que les sels suivant b) sont des sels de sodium, de lithium, de potassium ou d'ammonium des composés polymères acide polyvinylphos- phonique, acide polyvinylsulfonique, copolymère hydrolysé d'éther méthylvinylique et d'anhydride d'acide maléique, acide polybenzènephosphonique, acide polystyrènesulfonique, acide poly-diisopropyl- benzènesulfonique, acide polyacrylique ou acide polyméthacrylique.

7. Matériau selon l'une des revendications 1 à 5, caractérisé par le fait que les sels suivant b) sont des sels de sodium, de lithium, de potassium ou d'ammonium des composées monomères acide phytinique, acide 2-éthyl-hexanephosphonique, acide mellique ou acide pyromellique.

8. Matériau selon l'une des revendications 1 à 7, caractérisé par le fait que les sels suivant a) sont des silicates de sodium, de potassium ou de lithium, le pentaborate d'ammonium, le tétraborate de potassium ou le fluoroborate de sodium.

9. Procédé pour la préparation d'un matériau selon l'une des revendications 1 à 8, caractérisé par le fait que pour le revêtement superficiel
a) une solution aqueuse à réaction alcaline est préparée à partir d'au moins un sel alcalin ou d'ammonium d'un acide sulfonique, phosphonique ou carboxylique au moins tribasique, ou d'un ester d'acide phosphonique présentant encore au moins un groupement fonctionnel acide,
b) à cette solution est mélangé au moins un sel avec un anion silicate, fluoroborate, tétraborate ou pentaborate et un cation monovalent sans formation d'un dépôt insoluble,
c) la solution contenant le mélange de a) et b) est mise à réagir avec au moins une surface du matériau d'aluminium ou d'un de ses alliages.

10. Procédé selon la revendication 9, caractérisé par le fait que le sel selon le stade b) est mélangé en solution aqueuse.

11. Procédé selon l'une des revendications 9 ou 10, caractérisé par le fait que le revêtement superficiel est en outre rincé avec une solution aqueuse acide.

12. Procédé selon l'une des revendications 10 à 11, caractérisé par le fait que les sels suivants b) sont utilisés en solution aqueuse à une teneur de 5 à 120 g/I.

13. Procédé selon l'une des revendications 9 à 12, caractérisé par le fait que le stade c) est effectué par immersion pendant au moins 20 secondes à une température de 60 à 100°C.

14. Procédé selon l'une des revendications 9 à 12, caractérisé par le fait que le stade c) est effectué par voie électrochimique pendant au moins 5 secondes à une température de 5 à 90°C.

15. Procédé selon la revendication 14, caractérisé par le fait que l'on utilise un courant continu d'une densité de courant de 3 à 30 A/dm².

16. Utilisation du matériau selon l'une des revendications 1 à 8 en tant que matériau de support dans la préparation de plaques offset portant une couche sensible aux radiations.
